# EUROPÄISCHE PATENTSCHRIFT

(11) **EP 0 318 799 B1**
(45) Veröffentlichungstag und Bekanntmachung des Hinweises auf die Patenterteilung: **15.12.1993**
(21) Anmeldenummer: 88119386.6
(22) Anmeldetag: 22.11.1988
(51) Int. Cl.: G03C 7/34, G03C 7/26, G03C 1/30, G03C 1/053

(54) **Farbfotografisches Aufzeichnungsmaterial mit einem phenolischen Blaugrünkuppler**
Color photographic recording material with a cyan phenolic coupler
Matériau de reproduction photographique couleur avec un coupleur phénolique bleu vert

(30) Priorität: 03.12.1987 DE 3740930
(43) Veröffentlichungstag der Anmeldung: 07.06.1989
(73) Patentinhaber: Agfa-Gevaert AG, 51373 Leverkusen (DE)
(72) Erfinder: Langen, Hans, Dr., D-5300 Bonn (DE); Himmelmann, Wolfgang, Dr., D-5090 Leverkusen 3 (DE); Matejec, Reinhart, Dr., D-5090 Leverkusen 1 (DE); Ranz, Erwin, Dr., D-5090 Leverkusen 1 (DE); Reif, Heinz, Dr., D-5000 Köln 80 (DE); Lalvani, Prem, Dipl.-Ing., D-5090 Leverkusen 1 (DE); Krauss, Gerd, Dr., D-5000 Köln 80 (DE)

(56) Entgegenhaltungen:
- EP-A- 0 184 057
- EP-A- 0 237 887
- DE-A- 3 516 466

## Beschreibung

Die Erfindung betrifft ein farbfotografisches Aufzeichnungsmaterial, das in mindestens einer Schicht einen phenolischen Blaugrünkuppler und einen weichmachenden Acrylatpolymerlatex enthält. Durch die Verwendung des weichmachenden Acrylatpolymerlatex als Schichtzusatz wird die Empfindlichkeit gegenüber mechanischer Belastung verringert.

Es ist bekannt, farbige fotografische Bilder durch chromogene Entwicklung herzustellen, d. h. dadurch, daß man bildmäßig belichtete Silberhalogenidemulsionsschichten in Gegenwart geeigneter Farbkuppler mittels geeigneter farbbildender Entwicklersubstanzen - sogenannter Farbentwickler - entwickelt, wobei das in Übereinstimmung mit dem Silberbild entstehende Oxidationsprodukt der Entwicklersubstanzen mit dem Farbkuppler unter Bildung eines Farbstoffbildes reagiert. Als Farbentwickler werden gewöhnlich aromatische, primäre Aminogruppen enthaltende Verbindungen, insbesondere solche vom p-Phenylendiamintyp, verwendet.

Es ist bekannt, daß ein hoher Anteil an Ballast in fotografischen Schichten schlechte mechanische Eigenschaften des jeweiligen Fotomaterials verursacht. Der Volumenfüllgrad der Gelatine sollte anteilsmäßig nicht unter 45 % liegen, damit die bekannten mechanischen Eigenschaften wie Reißdehnung, Bruchfestigkeit etc. akzeptabel sind. In neuerer Zeit, wo immer höhere Anforderungen an Schärfe, Körnigkeit und niedere Verarbeitungszeiten gestellt werden, muß der Anteil des Bindemittels verringert werden. Dadurch verschlechtern sich die mechanischen Eigenschaften u.a. auch Druck- und Zugempfindlichkeit, die sich schließlich auch in der Sensitometrie niederschlagen. Auch rationellere Fertigungsverfahren, die u.a. höhere Gutstemperaturen beim Beguß zur Folge haben, wirken auf die Druck- und Zugempfindlichkeit ein.

Als Ballaststoffe wirken neben dem lichtempfindlichen Silberhalogenid auch alle organischen Zusätze elektroneutraler oder ionischer Natur, insbesondere wenn sie aus wäßriger Lösung eingesetzt werden und nicht emulgiert werden können. Zu diesen Ballaststoffen zählen auch Fragmente von Härtungsmitteln, die als Nebenprodukte bei der Härtungsreaktion freigesetzt werden und in der Schicht verbleiben. Derartige Härtungsmittel werden nachfolgend als fragmentierende Härter bezeichnet. Sie teilen sich ein in zwei Gruppen:
1. Härtungsmittel, die die Gelatineketten durch Wasserabspaltung verknüpfen und bei der Härtungsreaktion als fotografisch inaktive Fragmente in der Schicht freigesetzt werden.
2. Härtungsmittel, von denen ein Teil bei der Verknüpfung der Gelatineketten mit eingebaut wird, während ein anderer Teil freigesetzt wird.

Es hat sich gezeigt, daß Aufzeichnungsmaterialien, die mit solchen fragmentierenden Härtern gehärtet worden sind, vor allem in Verbindung mit den in neuerer Zeit wegen höherer Farbstoffstabilität eingesetzten phenolischen Blaugrünkupplern eine erhöhte Empfindlichkeit gegenüber mechanischer Beanspruchung aufweisen. So weisen solche Aufzeichnungsmaterialien etwa nach dem Verbiegen, wie es z.B. beim Filmtransport innerhalb der Kamera mit außenseitiger Wicklung der Emulsionsschicht gelegentlich unvermeidlich ist, im Biegebereich nach dem Entwickeln einen Dichteabfall auf ( Wickelfehler).

In der Literatur sind zahlreiche Möglichkeiten beschrieben, die die mechanischen Eigenschaften von Filmmaterialien verbessern. So betrifft z.B. die US-A-2 960 404 ein Verfahren der Zugabe von mehrwertigen Alkoholen, z.B. Ethylenglykol, Glycerin und Trimethylolpropan zur Gelatineschicht. Die Zugabe dieser Verbindungen wirkt zwar dem Wickelfehler entgegen, jedoch verursachen solche Verbindungen ein starkes Kleben der Oberfläche von fotografischen Aufzeichnungsmaterialien.

Andere Möglichkeiten, z.B. die Einlagerung von Polyurethanen wie in DE-C-1 472 746 und in DE-A-1 522 387 beschrieben, tragen zur Schleierbildung bei und verursachen aufgrund von Teilchenvergröberungen von eingelagerten Farbkupplerdispersionen besonders bei feuchtwarmem Klima eine Erhöhung der Farbkörnigkeit und obwohl die Bruchfestigkeit stark verbessert wird, wird der oben erwähnte Fehler deutlich erhöht.

Der Erfindung liegt die Aufgabe zugrunde ein farbfotografisches Aufzeichnungsmaterial zur Verfügung zu stellen, das einen phenolischen Blaugrünkuppler enthält und mit einem fragmentierenden Härter gehärtet ist und das eine verringerte Empfindlichkeit gegenüber mechanischer Belastung aufweist. Es wurde gefunden, daß durch Verwendung bestimmter weichmachenden Acrylatpolymerlatexe als Schichtzusatz die Empfindlichkeit gegenüber mechanischer Belastung verringert werden kann.

Gegenstand der Erfindung ist ferner ein farbfotografisches Aufzeichnungsmaterial mit mindestens einer Schicht, die lichtempfindliches Silberhalogenid und einen Blaugrünkuppler in einem proteinartigen Bindemittel enthält und mit einem Härtungsmittel für das proteinartige Bindemittel, das bei der Härtung inerte in der Schicht verbleibende Ballaststoffe bildet, gehärtet worden ist, dadurch gekennzeichnet, daß mindestens diese lichtempfindliche Silberhalogenidemulsionsschicht einen diffusionsfesten phenolischen Blaugrünkuppler der folgenden Formel I
worin bedeuten
- R¹: Acyl;
- R²: Acylamino;
- R³: H oder Halogen, z.B. Chlor; oder R² und R³ zusammen einen ankondensierten, stickstoffhaltigen heterocyclischen Ring;
- X: H, Halogen oder eine bei Farbkupplung abspaltbare Gruppe;
und eine Dispersion von in Wasser unlöslichen Teilchen eines Polymers enthält, das überwiegend aus polymerisierten Struktureinheiten eines Monomers der folgenden Formel II besteht

CH₂ = CH - COO - R (II)

worin R für Alkyl mit 1 bis 8 C-Atomen steht, und eine Glasübergangstemperatur Tg von unterhalb -10°C hat.

Ein durch R¹ dargestellter Acylrest ist insbesondere ein Acylrest, der sich von aliphatischen oder aromatischen Carbonsäuren, insbesondere halogen-, alkyl-, alkoxy- oder aroxysubstituierten Carbonsäuren, oder von N-alkyl- oder N-arylsubstituierten Carbaminsäuren ableitet.

Ein durch R² dargestellter Acylaminorest enthält beispielsweise einen Acylrest, der von einer eine Ballastgruppe enthaltenden Carbonsäure abgeleitet ist. Ein solcher Acylrest entspricht beispielsweise der folgenden Formel
worin bedeuten:
- Z: O oder S;
- R⁴: eine Alkylengruppe mit 1 bis 20 C-Atomen, insbesondere eine Methylengruppe oder eine Alkylidengruppe der Formel H oder Alkyl bedeutet und wobei Alkyl geradkettig oder verzweigt sein kann;
- R⁵: Halogen, Hydroxy, Carboxy, Alkyl, Cycloalkyl, Aryl, Aralkyl, Alkoxy, Aryloxy, Alkylsulfamoyl, Aryl sulfamoyl, Alkylsulfonamido, Arylsulfonamido, Alkylsulfonyl, Arylsulfonyl, Alkoxycarbonyl oder Acyloxy, worin Alkyl 1 bis 20 C-Atome enthält, worin Aryl vorzugsweise eine gegebebenenfalls substituierte Phenylgruppe ist und worin Alkyl, Aryl und Aralkyl auch beliebig mit Alkyl, Hydroxy, Carboxy, Alkoxycarbonyl oder Acyloxy substituiert sein können; und
- m: 1- 3.

Von den Kupplern der Formel I, worin R² eine Acylaminogruppe bedeutet, sind jene bevorzugt, bei denen der durch R¹ dargestellte Acylrest sich ableitet von einer N-Phenylcarbaminsäure, wobei der Phenylring vorzugsweise substituiert ist, z.B. mit Halogen, Cyan, -CF₃, Alkylsulfonyl, Sulfamoyl oder -SO₂F.

Beispiele für erfindungsgemäß verwendete phenolische Blaugrünkuppler sind im folgenden aufgeführt :
Bei dem erfindungsgemäß verwendeten Acrylatpolymerlatex handelt es sich um eine Dispersion von in Wasser unlöslichen Teilchen eines Polymers, das überwiegend aus polymerisierten Struktureinheiten eines Monomers der folgenden Formel II besteht:

$\text{CH₂=CH-COO-R (II}$ )

worin R ein Alkylrest mit 1 bis 8 C-Atomen ist. Beispiele für R sind Ethyl, Propyl, Butyl, 2-Ethylhexyl.

Es kann sich bei dem verwendeten Acrylatpolymer um ein Homopolymerisat handeln oder um ein Copolymerisat, das einen geringeren Anteil an einem oder mehreren mit Alkylacrylat copolymerisierbaren Monomeren (Comonomere) aufweist, wofür beispielsweise in Frage kommen: Acrylamid, Acrylsäure, sulfonsäuregruppenhaltige Acrylmonomere, z.B. ω-Acrylamido-ω-Methylpropansulfonsäure (AMPS), Hydroxyalkylacrylat, Glycidylacrylat, Alkoxyalkylacrylat.

Die Zusammensetzung muß so gewählt sein, d.h. der Anteil des Comonomers muß gegebenenfalls so gering gehalten sein, daß man bei der Copolymerisation stets ein in Wasser unlösliches Polymerisat als Latex erhält.

Als Polymerlatex sind weiterhin geeignet Pfropfpolymerisate von Polyalkylacrylat auf geeignete polymere Pfropfgrundlagen, z.B. auf Polyurethane wie beispielsweise beschrieben in US-A-3 791 857, oder auf Gelatine oder auf Polyvinylpyrrolidon.

Weiterhin sind geeignet Alkylacrylat-Copolymerisate mit einem geringen Anteil eines einpolymerisierten copolymerisierbaren Netzmittels wie beispielsweise beschrieben in EP-A-0 010 335.

Ausschlaggebend für die Eignung als weichmachender Acrylatpolymerlatex ist die Glasübergangstemperatur Tg.

Die Glasübergangstemperatur wird mit Hilfe der Differentialthermoanalyse bestimmt (G. W. MILLER, Applied Polymer Symposia No. 10, (1969), S. 35-72). Weichmachende Polymerisate im Sinne der vorliegenden Erfindung sind solche mit einer Glasübergangstemperatur von unterhalb -10°C.

Zur Abschätzung der T_{g}-Werte von Copolymeren kann die Gleichung von Gordon-Taylor, J. Appl. Chem, 2, 492 (1952) verwendet werden. Sie ermöglicht in der Form

(T_{g}-T_{A})W_{A} + K (T_{g}-T_{B})W_{B} = O

die Berechnung der Glasübergangstemperatur T_{g} eines bestimmten Copolymeren, wenn die Glasübergangstemperaturen der entsprechenden Homopolymeren T_{A} und T_{B} und die Gewichtsanteile W_{A} und W_{B} der betreffenden Comonomeren im Copolymer bekannt sind. Auf diese Weise kann somit eine geeignete Auswahl an Monomeren, die zum Aufbau des erfindungsgemäßen Acrylatpolymerlatex geeignet sind, getroffen werden. Die T_{g}-Werte von üblichen Homopolymeren sind im "Polymer Handbook" von Brandrup et. al., Interscience Publishers, Wiley & Sons, New York, 1966, tabelliert.

Die Teilchen des erfindungsgemäß verwendeten Acrylatpolymerlatex können auch von einer dünnen Hülle eines härteren Polymers umgeben sein und als sogenanntes core/shell-Polymer vorliegen, wie dies beispielsweise in DE-A-3 516 466 beschrieben ist. Ein solches härteres Polymer kann beispielsweise eine Glasübergangstemperatur von oberhalb 35°C aufweisen.

Beispiele für erfindungsgemäß verwendete Polymere sind im folgenden angegeben:

Als proteinartiges Bindemittel in dem erfindungsgemäßen Aufzeichnungsmaterial wird bevorzugt Gelatine verwendet.

Das zur Härtung des proteinartigen Bindemittels, insbesondere der Gelatine, verwendetes Härtungsmittel entspricht der folgenden Formel III

A - B (III)

worin A und B Molekülteile des Härtungsmittels bezeichnen, die durch eine reaktive Bindung miteinander verbunden sind, die im Verlauf der Härtungsreaktion gelöst wird, wobei mindestens einer der Molekülteile A und B in durch Reaktion mit dem Bindemittel modifizierter Form als inerter Ballaststoff in der gehärteten Bindemittelmatrix verbleibt. Die erfindungsgemäß verwendeten Härtungsmittel lassen sich einer der beiden eingangs bezeichneten Gruppen zuordnen. Die fragmentierenden Härter der ersten Gruppe spalten aus den Gelatineketten Wasser ab, das sie addieren. Hierdurch entziehen sie sich dem Gleichgewicht und verbleiben dann als inerte Ballaststoffe in der Schicht. Hierzu sind die sogenannten carboxylgruppenaktivierenden Härter zu rechnen. Von den fragmentierenden Härtern der zweiten Gruppe wird ein Molekülteil beim Verknüpfen der Gelatineketten in die vernetzte Bindemittelmatrix fest mit eingebaut, während ein anderes Molekülteil bei der Härtungsreaktion mit der Gelatine einen niedermolekularen inerten Ballaststoff bildet, der wenigstens teilweise in der Bindemittelmatrix verbleibt.

Beispiele für die erfindunggemäß verwendeten Härtungsmittel entsprechen beispielsweise einer der folgenden allgemeinen Formeln IV bis XI:
worin bedeuten
- R¹: Alkyl, Aryl oder Aralkyl;
- R²: einen Rest wie R¹ oder einen Alkyl-, Aryl-, Aralkyl- oder Alkaralkylrest, der mit einer Gruppe der Formel verknüpft ist, oder
- R¹ und R²: zusammen die zur Vervollständigung eines gegebenenfalls substituierten heterocyclischen Ringes, beispielsweise eines Piperidin-, Piperazin- oder Morpholinringes erforderlichen Atome, wobei dieser Ring z.B. durch C₁-C₃-Alkyl oder Halogen substituiert sein kann;
- R³: Wasserstoff, Alkyl, Aryl, Alkoxy, Acylamino, eine über eine Alkylengruppe angeknüpfte Hydroxy-, Alkoxy-, Acyloxy, Amino- oder Acylaminogruppe, eine gegebenenfalls über eine Alkylengruppe angeknüpfte Ureidogruppe oder ein Brückenglied oder eine direkte Bindung an eine Polymerkette;
- Z: die zur Vervollständigung eines 5- oder 6-gliedrigen aromatischen heterocyclischen Ringes, gegebenenfalls mit anelliertem Benzolring, erforderlichen C-Atome und
- X^{⊖}: ein Anion, das entfällt, wenn bereits eine anionische Gruppe mit dem übrigen Molekül verknüpft ist;
worin
- R¹, R², R³ und X^{⊖}: die für Formel IV angegebene Bedeutung haben;
worin bedeuten
- R⁴ bis R⁷: C₁-C₂₀-Alkyl, C₇-C₂₀-Aralkyl, C₆-C₂₀-Aryl, jeweils unsubstituiert oder durch Halogen, Sulfo, Alkoxy, Di-C₁-C₄-alkyl-substituiertes Carbamoyl und, im Falle von Aralkyl und Aryl durch C₁-C₂₀-Alkyl substituiert;
- R⁸: eine durch ein nucleophiles Agens abspaltbare Gruppe bedeuten und
- X^{⊖}: die in Formel IV angegebene Bedeutung hat, wobei jeweils
2 der substituenten R⁴ bis R⁷ zusammen mit einem Stickstoffatom oder der Gruppe gegebenenfalls unter Einschluß weiterer Heteroatome wie O oder N auch einen gesättigten, 5- bis 7-gliedrigen Ring bilden können;

R⁹―N=C=N―R¹⁰ (VII)

worin
- R⁹: C₁-C₁₀-Alkyl, C₅-C₈-Cycloalkyl, C₃-C₁₀-Alkoxyalkyl oder C₇-C₁₅-Aralkyl bedeutet,
- R¹⁰: die Bedeutung von R⁹ hat oder für einen Rest der Formel steht, wobei
- R¹¹: C₂-C₄-Alkylen und
- R¹², R¹³ und R¹⁴: C₁-C₆-Alkyl bedeuten, wobei einer der Reste R¹², R¹³ und R¹⁴ durch eine Carbamoylgruppe oder eine Sulfogruppe substituiert sein kann und/oder zwei dieser Reste zusammen mit dem Stickstoffatom zu einem gegebenenfalls substituierten heterocyclischen Ring, beispielsweise einem Pyrrolidin-, Piperazin- oder Morpholinring verknüpft sein können;
- X^{⊖}: die in Formel IV angegebene Bedeutung hat; worin

- X^{⊖}: die in Formel IV angegebene Bedeutung hat,
- R⁸: die in Formel VI angegebene Bedeutung hat;
- R¹⁵: C₁-C₁₀-Alkyl, C₆-C₁₅-Aryl oder C₇-C₁₅-Aralkyl, jeweils unsubstituiert oder durch Carbamoyl, Sulfamoyl oder Sulfo substituiert, bedeutet; und
- R¹⁶ und R¹⁷: Wasserstoff, Halogen, Acylamino, Nitro, Carbamoyl, Ureido, Alkoxy, Alkyl, Alkenyl, Aryl oder Aralkyl oder gemeinsam die restlichen Glieder eines mit dem Pyridiniumring kondensierten Ringes, insbesondere eines Benzoringes, bedeuten,
wobei
R⁸ und R¹⁵ miteinander verknüpft sein können, wenn R⁸ eine Sulfonyloxygruppe ist;
worin
- R¹, R² und X^{⊖}: die in Formel IV angegebene Bedeutung haben und
- R¹⁸: C₁-C₁₀-Alkyl, C₆-C₁₄-Aryl oder C₇-C₁₅-Aralkyl bedeutet;
worin
- R¹, R² und X^{⊖}: die in Formel IV angegebene Bedeutung haben,
- R¹⁹: Wasserstoff, Alkyl, Aralkyl, Aryl, Alkenyl, Alkoxy, Alkylthio oder Amino bedeutet,
- R²⁰ und R²¹: Alkyl,Aralkyl, Aryl, Alkenyl, Acyl oder zusammen gemeinsam mit dem Stickstoffatom die restlichen Glieder eines heterocyclischen Ringes bedeuten, worin bedeuten
- R²²: Wasserstoff, Alkyl oder Aryl
- R²³: Acyl, Alkoxycarbonyl, Aryloxycarbonyl oder Carbamoyl;
- R²⁴: Wasserstoff oder R²³;
- R²⁵ und R²⁶: Alkyl, Aryl, Aralkyl oder gemeinsam mit dem Stickstoffatom die restlichen Glieder eines gegebenenfalls substituierten heterocyclischen Ringes, beispielsweise eines Piperidin-, Piperazin- oder Morpholinringes bedeuten, und
- X^{⊖}: die in Formel IV angegebene Bedeutung hat.

Verbindungen der Formel IV sind bevorzugt. Weitere geeignete fragmentierende Härter sind beispielsweise wasserlösliche Sulfate von einem heteroaromatischen Bis- oder Polysulfon wie in DE-A-3 708 541 beschrieben oder wasserlösliche Additionsverbindungen aus tertiärem Amin und einem heteroaromatischen Bis- oder Polysulfon wie in DE-A-3 628 717 beschrieben.

Beispiele für erfindungsgemäß verwendete fragmentierende Härter sind im folgenden angegeben:
Bei der Herstellung des lichtempfindlichen farbfotografischen Aufzeichnungsmaterials der vorliegenden Erfindung wird der diffusionsfeste phenolische Blaugrünkuppler zusammen mit dem weichmachenden Acrylatpolymerlatex in die Gießlösung der rotempfindlichen Silberhalogenidemulsionsschicht eingearbeitet. Beispielsweise können die bevorzugt öllöslichen oder hydrophoben Kuppler aus einer Lösung in einem geeigneten Kupplerlösungsmittel (Ölbildner) gegebenenfalls in Anwesenheit eines Netz- oder Dispergiermittels zu einer hydrophilen Kolloidlösung zugefügt werden. Die hydrophile Gießlösung kann selbstverständlich neben dem Bindemittel andere übliche Zusätze enthalten. Die Lösung der Kuppler braucht nicht direkt in die Gießlösung für die Silberhalogenidemulsionsschicht oder eine andere wasserdurchlässige Schicht dispergiert zu werden; sie kann vielmehr auch vorteilhaft zuerst in einer wäßrigen nichtlichtempfindlichen Lösung eines hydrophilen Kolloids dispergiert werden, worauf des erhaltene Gemisch gegebenenfalls nach Entfernung der verwendeten niedrig siedenden organischen Lösungsmittel mit der Gießlösung für die lichtempfindliche Silberhalogenidemulsionsschicht oder einer anderen wasserdurchlässigen Schicht vor dem Auftragen vermischt wird.

Als lichtempfindliche Silberhalogenidemulsionen eignen sich Emulsionen von Silberchlorid, Silberbromid oder Gemischen davon, evtl. mit einem geringen Gehalt an Silberiodid bis zu 10 mol-% in einem der üblicherweise verwendeten hydrophilen Bindemittel. Als Bindemittel für die fotografischen Schichten wird vorzugsweise Gelatine verwendet. Diese kann jedoch ganz oder teilweise durch andere natürliche oder synthetische Bindemittel ersetzt werden.

Die Emulsionen können in der üblichen Weise chemisch und spektral sensibilisiert sein, und die Emulsionsschichten wie auch andere nicht-lichtempfindliche Schichten werden in der üblichen Weise gehärtet, wozu gemäß vorliegender Erfindung ein fragmentierender Härter verwendet wird.

Üblicherweise enthalten farbfotografische Aufzeichnungsmaterialen mindestens je eine Silberhalogenidemulsionsschicht für die Aufzeichnung von Licht der drei Spektralbereiche Rot, Grün und Blau. Zu diesem Zweck sind die lichtempfindlichen Schichten in bekannter Weise durch geeignete Sensibilisierungsfarbstoffe spektral sensibilisiert. Blauempfindliche Silberhalogenidemulsionsschichten müssen nicht notwendigerweise einen Spektralsensibilisator enthalten, da für die Aufzeichnung von blauem Licht in vielen Fällen die Eigenempfindlichkeit des Silberhalogenids ausreicht.

Jede der genannten lichtempfindlichen Schichten kann aus einer einzigen Schicht bestehen oder in bekannter Weise, z.B. bei der sogenannten Doppelschichtanordnung, auch zwei oder mehr Silberhalogenidemulsionsteilschichten umfassen (DE-C-1 121 470). Üblicherweise sind rotempfindliche Silberhalogenidemulsionsschichten dem Schichtträger näher angeordnet als grünempfindliche Silberhalogenidemulsionsschichten und diese wiederum näher als blauempfindliche, wobei sich im allgemeinen zwischen grünempfindlichen Schichten und blauempfindlichen Schichten eine nicht lichtemfindliche gelbe Filterschicht befindet. Es sind aber auch andere Anordnungen denkbar. Zwischen Schichten unterschiedlicher Spektralempfindlichkeit ist in der Regel eine nicht lichtempfindliche Zwischenschicht angeordnet, die Mittel zur Unterbindung der Fehldiffusion von Entwickleroxidationsprodukten enthalten kann. Falls mehrere Silberhalogenidemulsionsschichten gleicher Spektralempfindlichkeit vorhanden sind, können diese einander unmittelbar benachbart sein oder so angeordnet sein, daß sich zwischen ihnen eine lichtempfindliche Schicht mit anderer Spektralempfindlichkeit befindet (DE-A-1 958 709, DE-A-2 530 645, DE-A-2 622 922).

Farbfotografische Aufzeichnungsmaterialien zur Herstellung mehrfarbiger Bilder enthalten üblicherweise in räumlicher und spektraler Zuordnung zu den Silberhalogenidemulsionsschichten unterschiedlicher Spektralempfindlichkeit farbgebende Verbindungen, hier besonders Farbkuppler, zur Erzeugung der unterschiedlichen Teilfarbenbilder Blaugrün, Purpur und Gelb.

Unter räumlicher Zuordnung ist dabei zu verstehen, daß der Farbkuppler sich in einer solchen räumlichen Beziehung zu der Silberhalogenidemulsionsschicht befindet, daß eine Wechselwirkung zwischen ihnen möglich ist, die eine bildgemäße Übereinstimmung zwischen dem bei der Entwicklung gebildeten Silberbild und dem aus dem Farbkuppler erzeugten Farbbild zuläßt. Dies wird in der Regel dadurch erreicht, daß der Farbkuppler in der Silberhalogenidemulsionsschicht selbst enthalten ist oder in einer hierzu benachbarten gegebenenfalls nichtlichtempfindlichen Bindemittelschicht.

Unter sepktraler Zuordnung ist zu verstehen, daß die Spektralempfindlichkeit jeder der lichtempfindlichen Silberhalogendemulsionsschichten und die Farbe des aus dem jeweils räumlich zugeordneten Farbkuppler erzeugten Teilfarbenbildes in einer bestimmten Beziehung zueinander stehen, wobei jeder der Spektralempfindlichkeiten (Rot, Grün, Blau) eine andere Farbe des betreffenden Teilfarbenbildes (z.B. Blaugrün, Purpur, Gelb) zugeordnet ist.

Jeder der unterschiedlich spektral sensibilisierten Silberhalogenidemulsionsschichten kann ein oder können auch mehrere Farbkuppler zugeordnet sein. Wenn mehrere Silberhalogenidemulsionsschichten gleicher Spektralempfindlichkeit vorhanden sind, kann jede von ihnen einen Farbkuppler enthalten, wobei diese Farbkuppler nicht notwendigerweise identisch zu sein brauchen. Sie sollen lediglich bei der Farbentwicklung wenigstens annähernd die gleiche Farbe ergeben, normalerweise eine Farbe, die komplementär ist zu der Farbe des Lichtes, für das die betreffenden Silberhalogenidemulsionsschichten überwiegend empfindlich sind.

Rotempfindlichen Silberhalogenidemulsionsschichten ist nach vorliegender Erfindung mindestens ein nichtdiffundierender phenolischer Blaugrünkuppler zugeordnet. Grünempfindlichen Silberhalogenidemulsionsschichten ist mindestens ein nichtdiffundierender Farbkuppler zur Erzeugung des purpurnen Teilfarbenbildes zugeordnet, wobei üblicherweise Farbkuppler vom Typ des 5-Pyrazolons, des Indazolons oder des Pyrazoloazols Verwendung finden. Blauempfindlichen Silberhalogenidemulsionsschichten schließlich ist mindestens ein nichtdiffundierender Farbkuppler zur Erzeugung des gelben Teilfarbenbildes zugeordnet, in der Regel ein Farbkuppler mit einer offenkettigen Ketomethylengruppierung. Farbkuppler dieser Art sind in großer Zahl bekannt und in einer Vielzahl von Patentschriften beschrieben. Beispielhaft sei hier auf die Veröffentlichungen "Farbkuppler" von W. PELZ in "Mitteilungen aus den Forschungslaboratorien der Agfa, Leverkusen/München", Band III, Seite 111 (1961) und von K. VENKATARAMAN in "The Chemistry of Synthetic Dyes", Vol. 4, 341 bis 387, Academic Press (1971), verwiesen.

Bei den Farbkupplern kann es sich sowohl um übliche 4-Äquivalentkuppler handeln als auch um 2-Äquivalentkuppler, bei denen zur Farberzeugung eine geringere Menge Silberhalogenid erforderlich ist. 2-Äquivalentkuppler leiten sich bekanntlich von den 4-Äquivalentkupplern dadurch ab, daß sie in der Kupplungsstelle einen Substituenten enthalten, der bei der Kupplung abgespalten wird. Zu den 2-Äquivalentkupplern sind sowohl solche zu rechnen, die praktisch farblos sind, als auch solche, die eine intensive Eigenfarbe aufweisen, die bei der Farbkupplung verschwindet bzw. durch die Farbe des erzeugten Bildfarbstoffes ersetzt wird. Letztere Kuppler können ebenfalls zusätzlich in den lichtempfindlichen Silberhalogenidemulsionsschichten vorhanden sein und dort als Maskenkuppler zur Kompensierung der unerwünschten Nebendichten der Bildfarbstoffe dienen. Zu den 2-Äquivalentkupplern sind aber auch die bekannten Weißkuppler zu rechnen, die jedoch bei Reaktion mit Farbentwickleroxidationsprodukten keinen Farbstoff ergeben. Zu den 2-Äquivalentkupplern sind ferner die bekannten DIR-Kuppler zu rechnen, bei denen es sich um Kuppler handelt, die in der Kupplungsstelle einen abspaltbaren Rest enthalten, der bei Reaktion mit Farbentwickleroxidationsprodukten als diffundierender Entwicklungsinhibitor in Freiheit gesetzt wird. Auch andere fotografisch wirksame Verbindungen, z.B. Entwicklungsbeschleuniger oder Schleiermittel, können bei der Entwicklung aus solchen Kupplern freigesetzt werden.

Über die genannten Bestandteile hinaus kann das farbfotografische Aufzeichnungsmaterial der vorliegenden Erfindung weitere Zusätze enthalten, zum Beispiel Antioxidantien, farbstoffstabilisierende Mittel und Mittel zur Beeinflussung der mechanischen und elektrostatischen Eigenschaften. Um die nachteilige Einwirkung von UV-Licht auf die mit dem erfindungsgemäßen farbfotografischen Aufzeichnungsmaterial hergestellten Farbbilder zu vermindern oder zu vermeiden, ist es vorteilhaft, in einer oder mehreren der in dem Aufzeichnungsmaterial enthaltenen Schichten, vorzugsweise in einer der oberen Schichten, UV-absorbierende Verbindungen zu verwenden. Geeignete UV-Absorber sind beispielsweise in US-A-3 253 921, DE-C-2 036 719 und EP-A-0 057 160 beschrieben.

Für die erfindungsgemäßen Materialien können die üblichen Schichtträger verwendet werden siehe Research Disclosure Nr. 17 643, Abschnitt XVII.

Weitere geeignete Zusätze werden in der Research Disclosure 17 643 und in "Product Licensing Index" von Dezember 1971, Seiten 107-110, angegeben.

Zur Herstellung farbfotografischer Bilder wird das erfindungsgemäße farbfotografische Aufzeichnungsmaterial, mit einer Farbentwicklerverbindung entwickelt. Als Farbentwicklervebindung lassen sich sämtliche Entwicklerverbindungen verwenden, die die Fähigkeit besitzen in Form ihres Oxidationsproduktes mit Farbkupplern zu Azomethinfarbstoffen zu reagieren. Geeignete Farbentwicklerverbindungen sind aromatische mindestens eine primäre Aminogruppe enthaltende Verbindungen vom p-Phenylendiamintyp, beispielsweise N,N-Dialkyl-p-phenyllendiamine, wie N,N-Diethyl-p-phenylendiamin, 1-(N-ethyl-N-methylsulfonamidoethyl)-3-methyl-p-phenylendiamin, 1-(N-ethyl-N-hydroxyethyl-3-methyl-p-phenylendiamin und 1-(N-ethyl-N-methoxyethyl)-3-methyl-p-phenylendiamin.

Weitere brauchbare Farbentwickler sind beispielsweise beschrieben in J. Amer. Chem. Soc. 73, 3100 (1951) und in G. Haist, Modern Photographic Processing, 1979, John Wiley and Sons, New York, Seiten 545 ff.

Nach der Farbentwicklung wird das Material üblicherweise gebleicht und fixiert. Bleichung und Fixierung können getrennt voneinander oder auch zusammen durchgeführt werden. Als Bleichmittel können die üblichen Verbindungen verwendet werden, z.B. Fe³⁺-Salze und FE³⁺-Komplexsalze wie Ferricyanide, Dichromate, wasserlösliche Kobaltkomplexe usw. Besonders bevorzugt sind Eisen-III-Komplexe von Aminopolycarbonsäuren insbesondere z.B. Ethylendiamintetraessigsäure, N-Hydroxyethylethylendiamintriessigsäure, Alkyliminodicarbonsäuren und von entsprechenden Phosphonsäuren. Geeignet als Bleichmittel sind weiterhin Persulfate.

### Beispiel 1

Ein farbfotografisches Aufzeichnungsmaterial für die Color-Negativentwicklung wurde hergestellt, indem auf einen transparenten Schichtträger aus Cellulosetriacetat die folgenden Schichten in der angegebenen Reihenfolge aufgetragen wurden. Die Mengenangaben beziehen sich jeweils auf 1 m². Für den Silberhalogenidauftrag werden die entsprechenden Mengen AgNO₃ angegeben. Alle Silberhalogenidemulsionen waren pro 100 g AgNO₃ mit 0,5 g 4-Hydroxy-6-methyl-1,3,3a,7-tetraazainden stabilisiert.
- Schicht 1: (Antihaloschicht)
Schwarzes kolloidales Silbersol mit
0,3 g Ag und 1,4 g Gelatine.
- Schicht 2: (Zwischenschicht)
0,3 g Gelatine.
- Schicht 3: (1. rotsensibilisierte Schicht)
rotsensibilisierte Silberchloridbromidiodidemulsion (5 mol-% Iodid;
mittlerer Korndurchmesser 0,5 µm) aus 2,4 g AgNO₃, mit
0,9 mmol Blaugrünkuppler (wie in Tabelle 1 angegeben)
0,06 g Rotmaske CR-1
0,037 g DIR-Kuppler D-1
1,2 g Gelatine
0,2 g Polymer (wie in Tabelle 1 angegeben)
- Schicht 4: (2. rotsensibilisierte Schicht)
rotsensibilisierte Silberbromidiodidemulsion (10 mol-% Iodid; mittlerer Korndurchmesser 0,8 µm) aus 2,9 g AgNO₃, mit
0,25 mmol Blaugrünkuppler (wie in Schicht 3)
0,02 g Rotmaske CR-1
0,04 g DIR-Kuppler D-2
2,0 g Gelatine
0,2 g Polymer (wie in Schicht 3)
- Schicht 5: (Zwischenschicht)
0,9 g Gelatine
- Schicht 6: (1. grünsensibilisierte Schicht)
grünsensibilisierte Silberbromidiodidemulsion (5 mol-% Iodid; mittlerer Korndurchmesser
0,4 µm) aus 2,2 g AgNO₃, mit
0,65 g Purpurkuppler M-1
0,02 g Gelbmaske MY-1
0,043 g DIR-Kuppler D-1
1,4 g Gelatine
- Schicht 7: (2. grünsensibilisierte Schicht)
grünsensibilisierte Silberbromidiodidemulsion (10 mol-% Iodid; mittlerer Korndurchmesser
0,8 µm) aus 2,7 g AgNO₃, mit
0,17 g Purpurkuppler M-1
0,04 g Gelbmaske MY-1
1,6 g Gelatine
- Schicht 8: (Gelbfilterschicht)
gelbes kolloidales Silbersol mit
70 mg Ag und 0,32 g Gelatine
- Schicht 9: (1. blauempfindliche Schicht)
Silberbromidiodidemulsion
(3 mol-% Iodid; mittlerer Korndurchmesser 0,3 µm) aus 0,95 g AgNO₃, mit
0,96 g Gelbkuppler Y-1
1,4 g Gelatine
- Schicht 10: (2. blauempfindliche Schicht)
Silberbromidiodidemulsion
(8 mol-% Iodid; mittlerer Korndurchmesser 0,8 µm) aus 1,0 g AgNO₃, mit
0,22 g Gelbkuppler Y-1
1,6 g Gelatine
- Schicht 11: (Schutzschicht)
0,8 g UV-Absorber UV-1
1,1 g Gelatine
- Schicht 12: (Schutzschicht)
0,8 g Gelatine
- Schicht 13: (Härtungsschicht)
0,3 g Gelatine und
Härtungsmittel wie in Tabelle 1 angegeben.

Die Formeln der in Beispiel 1 verwendeten Verbindungen sind im folgenden aufgeführt:
Von dem angegebenen Aufzeichnungsmaterial wurden verschiedene Versionen hergestellt, die sich ausschließlich durch den in den Schichten 3 und 4 enthaltenen Blaugrünkuppler und das verwendete Härtungsmittel, sowie durch An- oder Abwesenheit eines Polymers gemäß vorliegender Erfindung unterschieden.

Folgende Blaugrünkuppler wurden zum Vergleich verwendet:
Allgemeine Dispergiervorschrift für die Blaugrünkuppler:
100 g Kuppler werden zusammen mit 80 g Dibutylphthalat in 300 ml Ethylacetat gelöst und bei 50°C mit einer hochtourigen Mischsirene in 1,3 l ebenfalls auf 50°C erhitzte 7,5 %ige Gelatine, die zusätzliche mit 10 g Natriumdodecylbenzolsulfonat versetzt ist, einemulgiert. Das niedrigsiedende Lösungsmittel wird anschließend im Vakuum entfernt und die zurückbleibende Dispersion läßt man bei 6°C erstarren.

Die diversen Materialien wurden in 35 mm breite Prüfstreifen aufgeschnitten.

Die Prüfstreifen wurden sodann einzeln mit der Emulsionsseite innen (Ei) in lichtundurchlässige Dosen (r = 1,5 cm) für einen Tag bei Raumklima vorgelagert.

Im Anschluß an die Ei-Vorlagerung wurden die zu Schlaufen zusammengehefteten Streifen mit der Emulsionsseite nach außen (Ea) über einen Stab (Radius = 2,5 mm) aufgehängt und, mit einem Gewicht von 250 g belastet, 3 Tage bei Raumklima (Dunkelkammer) gelagert (23 ± 1°C, 50 bis 60 % RF).

Im Anschluß an diese Lagerung wurden die Streifen auf Dₘₐₓ mit einem Blitzgerät mit Streuscheibe belichtet und nach E.C. Gehret, British Journal of Photography 1974, S. 594 verarbeitet.

Die Auswertung der Streifen erfolgte über ein Joyce-Gevaert-Densitometer. Der auf den Prüfstreifen als Querbalken sichtbare Dichteunterschied des blaugrünen Farbstoffs ΔDₘₐₓ/Cyan wurde ausgemessen.

Aus der Tabelle 1 ist deutlich zu ersehen, daß sich auf den Streifen, die das Tripel (phenolischer Blaugrünkuppler/fragmentierender Härter/Polymer) der erfindungsgemäßen Verbindungen enthielt, praktisch kein Querstreifen (Dₘₐₓ-Unterschied) befand, während bei Anwesenheit von phenolischen Kupplern in Abwsenheit von Acrylaten ein Fehler als Querstreifen auftrat.

**Tabelle 1**

| Kuppler | Polymer in Schichten 3 und 4 | Härtungsmittel [mg/m²] | ΔDₘₐₓ/Cyan |
|---|---|---|---|
| VC-1 | ./. | 0,6 g H-7 Vergl. | 0 |
| I-2 | ./. | 0,6 g H-7 Vergl. | 0,38 |
| I-2 | P-1 | 0,6 g H-7 erf. | 0,02 |
| I-5 | ./. | 0,6 g H-7 Vergl. | 0,31 |
| I-5 | P-2 | 0,6 g H-7 erf. | 0,00 |
| I-8 | ./. | 0,4 g H-10 Vergl. | 0,26 |
| I-8 | P-4 | 0,4 g H-10 erf. | 0,02 |
| VC-2 | ./. | 0,4 g H-24 Vergl. | 0,03 |
| I-10 | ./. | 0,4 g H-24 Vergl. | 0,36 |
| I-10 | P-9 | 0,4 g H-24 erf. | 0,01 |

### Beispiel 2

Es wurden verschiedene farbfotografische Aufzeichnungsmaterialien wie in Beispiel 1 hergestellt mit dem Unterschied, daß auch ein nichterfindungsgemäßes Polymer als Weichmacher zum Vergleich eingesetzt wurde. Die verschiedenen Kombinationen sind aus Tabelle 2 zu ersehen.

**Tabelle 2**

| Kuppler | Polymer in Schichten 3 und 4 | Härtungsmittel | ΔDₘₐₓ/Cyan |
|---|---|---|---|
| I-14 | ./. | 0,5 g H-2 Vergl. | 0,32 |
| I-14 | 0,1 g VP-1* | 0,5 g H-2 Vergl. | 0,34 |
| I-14 | 0,2 g VP-1 | 0,5 g H-2 Vergl. | 0,37 |
| I-14 | 0,3 g VP-1 | 0,5 g H-2 Vergl. | 0,39 |
| I-14 | 0,1 g P-2 | 0,5 g H-2 erf. | 0,17 |
| I-14 | 0,2 g P-2 | 0,5 g H-2 erf. | 0,08 |
| I-14 | 0,3 g P-2 | 0,5 g H-2 erf. | 0,02 |

| | | | |
|---|---|---|---|
| * VP-1 ist Verbindung 12 aus DE-C-1 472 746. | | | |

Aus der Tabelle ist leicht zu ersehen, daß die erfindungsgemäße Kombination je nach Zusatzmenge des Polymeren einen beträchtlich geringeren Maximaldichteverlust aufweist, wenn nach der Prüfmethode in Beispiel 1 geprüft wird.

### Beispiel 3

Der in Beispiel 1 und 2 gezeigte, als Querbalken sichtbare Maximaldichteverlust kann auch, wie folgt, als vollständige Gradation dargestellt werden. Dazu werden 2 Sensitometerstreifen einzeln wie bei der 1. Prüfmethode vorgelagert.

Im Anschluß an die Ei-Vorlagerung wird ein Streifen mit der Emulsionsseite außen und der andere mit der Emulsionsseite innen auf einen Stab (r = 4 mm) aufgewickelt und für 3 Tage bei Raumklima in schwarzen Tüten gelagert. Die Aufwicklung erfolgt mit einem Gegengewicht von 100 g. Die Befestigung der Streifen erfolgt jeweils mit einem extrem dünnen Polyesterklebeband (60 µm).

Die Streifen werden anschließend mit einem graduierten Graukeil belichtet und wie in Beispiel 1 beschrieben verarbeitet. Anschließend werden die erhaltenen Blaugrün-Gradationen ausgemessen. Im Falle einer Schädigung weist der Ea-gewickelte Streifen eine flachere bg-Gradation auf als der Ei-gewickelte Streifen.

Aus Tabelle 3 sind die Werte der geprüften Kombination zu ersehen.

Es läßt sich deutlich ersehen, daß die erfindungsgemäßen Kombinationen praktisch keine γ-Unterschiede bei Ei und Ea-Wicklung aufweisen.

**Tabelle 3**

| Kuppler | je 0,2 g Polymer in Schichten 3 und 4 | Härtungsmittel | γEi | γEa |
|---|---|---|---|---|
| I-1 | ./. | 0,6 g H-44 Vergl. | 0,58 | 0,50 |
| I-1 | P-6 | 0,6 g H-44 erf. | 0,55 | 0,55 |
| I-11 | ./. | 0,9 g H-13 Vergl. | 0,65 | 0,54 |
| I-11 | P-10 | 0,9 g H-13 erf. | 0,64 | 0,62 |
| I-16 | ./. | 0,6 g H-7 Vergl. | 0,67 | 0,54 |
| I-16 | P-2 | 0,6 g H-7 erf. | 0,66 | 0,65 |

## Patentansprüche

1. Farbfotografisches Aufzeichnungsmaterial mit mindestens einer Schicht, die lichtempfindliches Silberhalogenid und einen Blaugrünkuppler in einem proteinartigen Bindemittel enthält und mit einem Härtungsmittel für das proteinartige Bindemittel, das bei der Härtung inerte in der Schicht Verbleibende Ballaststoffe bildet, gehärtet worden ist, dadurch gekennzeichnet, daß mindestens diese lichtempfindliche Silberhalogenidemulsionsschicht einen diffusionsfesten phenolischen Blaugrünkuppler der folgenden Formel I worin bedeuten
R¹ Acyl;
R² Acylamino;
R³ H oder Halogen;
oder R² und R³ zusammen einen ankondensierten stickstoffhaltigen heterocyclischen Ring;
X H, Halogen oder eine bei Farbkupplung abspaltbare Gruppe;
und eine Dispersion von in Wasser unlöslichen Teilchen eines Polymers enthält, das überwiegend aus polymerisierten Struktureinheiten eines Monomers der folgenden Formel II besteht
CH₂ = CH - COO - R (II)
worin R für Alkyl mit 1 bis 8 C-Atomen steht, und eine Glasübergangstemperatur Tg von unterhalb -10°C hat.

2. Aufzeichnungsmaterial nach Anspruch 1, dadurch gekennzeichnet, daß der Acylrest in der durch R² dargestellten Acylaminogruppe folgender Formel entspricht worin bedeuten:
Z O oder S;
R⁴ eine Alkylengruppe mit 1 bis 20 C-Atomen;
R⁵ Halogen, Hydroxy, Carboxy, Alkyl, Cycloalkyl, Aryl, Aralkyl, Alkoxy, Aryloxy, Alkylsulfamoyl, Arylsulfamoyl, Alkylsulfonamido, Arylsulfonamido, Alkylsulfonyl, Arylsulfonyl, Alkoxycarbonyl oder Acyloxy;
m 1- 3.

3. Aufzeichnungsmaterial nach Anspruch 1, dadurch gekennzeichnet, daß der in Formel I durch R¹ dargestellte Acylrest sich ableitet von einer N-Phenylcarbaminsäure.

4. Aufzeichnungsmaterial nach Anspruch 1, dadurch gekennzeichnet, daß die Polymerteilchen von einer dünnen Hülle eines härteren Polymers umgeben sind.

5. Aufzeichnungsmaterial nach einem der Ansprüche 1 bis 4, dadurch gekennzeichnet, daß das proteinartige Bindemittel Gelatine ist, die mit einem Härtungsmittel der Formel III gehärtet ist,
A - B (III)
worin A und B für Molekülteile des Härtungsmittels stehen, die durch eine reaktive Bindung miteinander verbunden sind, die im Verlauf der Härtungsreaktion gelöst wird, wobei mindestens einer der Molekülteile A und B in durch Reaktion mit der Gelatine modifizierter Form als inerter Ballaststoff in der gehärteten Gelatinematrix verbleibt.

6. Aufzeichnungsmaterial nach Anspruch 5, dadurch gekennzeichnet, daß das Härtungsmittel ein carboxylgruppenaktivierendes Härtungsmittel ist.

7. Verwendung einer Dispersion von in Wasser unlöslichen Teilchen eines Polymers, das überwiegend aus polymerisierten Struktureinheiten eines Monomers der in Anspruch 1 angegebenen Formel II besteht und eine Glasübergangtemperatur Tg von unterhalb -10°C hat, in einem farbfotografischen Aufzeichnungsmaterial als Zusatz zu einer Schicht, die lichtempfindliches Silberhalogenid und einen diffusionsfesten phenolischen Blaugrünkuppler in einem proteinartigen Bindemittel enthält und mit einem Härtungsmittel für das proteinartige Bindemittel unter Bildung inerter in der Schicht verbleibender Ballaststoffe gehärtet wird, um die Empfindlichkeit gegenüber mechanischer Belastung zu verringern.

## Claims

1. A colour photographic recording material comprising at least one layer which contains photosensitive silver halide and a cyan coupler in a protein-like binder and which has been hardened with a hardener for the protein-like binder which forms inert ballast constituents remaining in the layer during the hardening reaction, characterized in that at least this photosensitive silver halide emulsion layer contains a non-diffusing phenolic cyan coupler corresponding to formula I: in which
R¹ is acyl;
R² is acylamino;
R³ is H or halogen; or R² and R³ together form a fused, optionally nitrogen containing heterocyclic ring;
X is H, halogen or a group releasable during the colour coupling reaction;
and a dispersion of water-insoluble particles of a polymer which consists predominantly of polymerized structural units of a monomer corresponding to formula II:
CH₂ = CH - COO - R (II
)
in which R is C₁₋₈ alkyl,
and has a glass transition temperature Tg below -10°C.

2. A recording material as claimed in claim 1, characterized in that the acyl radical in the acylamino group R² corresponds to the following formula: in which
Z is O or S;
R⁴ is a C₁₋₂₀ alkylene group;
R⁵ is halogen, hydroxy, carboxy, alkyl, cycloalkyl, aryl, aralkyl, alkoxy, aryloxy, alkyl sulfamoyl, aryl sulfamoyl, alkyl sulfonamido, aryl sulfonamido, alkyl sulfonyl, aryl sulfonyl, alkoxycarbonyl or acyloxy;
m = 1 - 3.

3. A recording material as claimed in claim 1, characterized in that the acyl radical R¹ in formula I is derived from an N-phenyl carbamic acid.

4. A recording material as claimed in claim 1, characterized in that the polymer particles are surrounded by a thin shell of a harder polymer.

5. A recording material as claimed in any of claims 1 to 4, characterized in that the protein-like binder is gelatine which is hardened with a hardener corresponding to formula III:
A - B (III)
in which A and B are parts of the hardener molecule attached to one another by a reactive bond which is dissolved during the hardening reaction, at least one of the parts A and B of the molecule remaining in the hardened gelatine matrix as inert ballast in a form modified by reaction with the gelatine.

6. A recording material as claimed in claim 5, characterized in that the hardener is a hardener which activates carboxyl groups.

7. The use of a dispersion of water-insoluble particles of a polymer which consists predominantly of polymerized structural units of a monomer corresponding to formula II in claim 1 and has a glass transition temperature Tg below -10°C in a colour photographic recording material as an addition to a layer, which contains photosensitive silver halide and a non-diffusing cyan coupler in a protein-like binder and which has been hardened with a hardener for the protein-like binder to form inert ballast constituents remaining in the layer during the hardening reaction, in order to reduce its sensitivity to mechanical loads.

## Revendications

1. Matériau d'enregistrement photographique en couleur à au moins une couche contenant un halogénure d'argent photosensible et un coupleur en vert-bleu dans un solvant protéique et qui a été durci à l'aide d'un durcisseur du liant protéique formant au durcissement des matières de charge inertes qui restent dans la couche, caractérisé en ce que cette couche photosensible d'émulsion d'halogénure d'argent au moins contient un coupleur phénolique en vert-bleu résistant à la diffusion, de formule I dans laquelle
R¹ représente un groupe acyle;
R² représente un groupe acylamino;
R³ représente H ou un halogène, ou bien R² et R³ forment ensemble un noyau hétérocyclique azoté condensé;
X représente H, un halogène ou un groupe éliminable au couplage de couleur,
et une dispersion de particules, insolubles dans l'eau, d'un polymère consistant principalement en motifs de structure polymérisés d'un monomère de formule II
CH₂=CH-COO-R (II)
dans laquelle R représente un groupe alkyle en C₁-C₈, et qui a une température de transition du second ordre T_{g} inférieure à -10°C.

2. Matériau d'enregistrement selon revendication 1, caractérisé en ce que le groupe acyle du groupe acylamino représenté par R² répond à la formule dans laquelle
Z représente O ou S;
R⁴ représente un groupe alkylène en C₁-C₂₀;
R⁵ représente un halogène, un groupe hydroxy, carboxy, alkyle, cycloalkyle, aryle, aralkyle, alcoxy, aryloxy, alkylsulfamoyle, arylsulfamoyle, alkylsulfonamido, arylsulfonamido, alkylsulfonyle, arylsulfonyle, alcoxycarbonyle ou acyloxy; et m est un nombre allant de 1 à 3.

3. Matériau d'enregistrement selon revendication 1, caractérisé en ce que le groupe acyle représenté dans la formule I par R¹ dérive d'un acide N-phénylcarbamique.

4. Matériau d'enregistrement selon revendication 1, caractérisé en ce que les particules de polymère sont enrobées d'une enveloppe mince d'un polymère plus dur.

5. Matériau d'enregistrement selon l'une des revendications 1 à 4, caractérisé en ce que le liant protéique consiste en gélatine durcie par un durcisseur de formule III
A-B (III)
dans laquelle A et B sont des parties de la molécule du durcisseur qui sont liées entre elles par une liaison réactive, laquelle, dans le cours de la réaction de durcissement, est scindée, une au moins des parties de molécule A et B restant, sous la forme modifiée par la réaction avec la gélatine, à l'état de matière de charge inerte dans la gangue de gélatine durcie.

6. Matériau d'enregistrement selon revendication 5, caractérisé en ce que le durcisseur est un durcisseur activant les groupes carboxyle.

7. Utilisation d'une dispersion de particules, insolubles dans l'eau, d'un polymère consistant principalement en motifs de structure polymérisés d'un monomère de formule II de la revendication 1 et ayant une température de transition du second ordre T_{g} inférieure à -10°C dans un matériau d'enregistrement photographique en couleur en tant qu'additif à une couche contenant un halogénure d'argent photosensible et un coupleur phénolique en vert-bleu résistant à la diffusion dans un liant protéique et qui a été durci à l'aide d'un durcisseur du liant protéique avec formation de matières de charge inertes restant dans la couche en vue d'amoindrir la sensibilité aux contraintes mécaniques.
